# NEUE EUROPÄISCHE PATENTSCHRIFT

(11) **EP 0 344 592 B2**
(45) Veröffentlichungstag und Bekanntmachung des Hinweises auf die Entscheidung über den Einspruch: **15.10.1997**
(45) Hinweis auf die Patenterteilung: 01.09.1993
(21) Anmeldenummer: 89109327.0
(22) Anmeldetag: 24.05.1989
(51) Int. Cl.: B41M 5/26

(54) **Verfahren zur Übertragung von Azofarbstoffen**
Process for azo dye transfer
Procédé de transfert de colorants azoiques

(30) Priorität: 31.05.1988 DE 3818404
(43) Veröffentlichungstag der Anmeldung: 06.12.1989
(73) Patentinhaber: BASF Aktiengesellschaft, 67063 Ludwigshafen (DE)
(72) Erfinder: Etzbach, Karl-Heinz, D-6710 Frankenthal (DE); Lamm, Gunther, D-6733 Hassloch (DE); Reichelt, Helmut, D-6730 Neustadt (DE); Sens, Ruediger, D-6800 Mannheim 1 (DE)

(56) Entgegenhaltungen:
- EP-A- 0 170 157
- EP-A- 0 302 628
- PATENT ABSTRACTS OF JAPAN vol. 9, no. 71 (C-272)(1794) 30 März 1985; JP-A-59 204658
- PATENT ABSTRACTS OF JAPAN vol. 10, no. 109 (M-472)(2166) 23 April 1986; JP-A-60 239292

## Beschreibung

Die vorliegende Erfindung betrifft ein neues Verfahren zur Übertragung von Azofarbstoffen, die eine Diazokomponente auf Thiophenbasis aufweisen, von einem Träger auf ein mit Kunststoff beschichtetes Papier mit Hilfe eines Thermokopfes.

Beim Thermotransferdruckverfahren wird ein Transferblatt, welches einen thermisch transferierbaren Farbstoff in einem oder mehreren Bindemitteln, gegebenenfalls zusammen mit geeigneten Hilfsmitteln, auf einem Träger enthält, mit einem Heizkopf mit kurzen Heizimpulsen (Dauer: Bruchteile einer Sekunde) von der Rückseite her erhitzt, wodurch der Farbstoff aus dem Transferblatt migriert und in die Oberflächenbeschichtung eines Aufnahmemediums hineindiffundiert. Der wesentliche Vorteil dieses Verfahrens besteht darin, daß die Steuerung der zur übertragenden Farbstoffmenge (und damit die Farbabstufung) durch Einstellung der an den Heizkopf abzugebenden Energie leicht möglich ist.

Allgemein wird die Farbaufzeichnung unter Verwendung der drei subtraktiven Grundfarben Gelb, Magenta und Cyan (und gegebenenfalls Schwarz) durchgeführt. Um eine optimale Farbaufzeichnung zu ermöglichen, müssen die Farbstoffe folgende Eigenschaften besitzen:
i) leichte thermische Transferierbarkeit,
ii) geringe Migration innerhalb oder aus der Oberflächenbeschichtung des Aufnahmemediums bei Raumtemperatur,
iii) hohe thermische und photochemische Stabilität sowie Resistenz gegen Feuchtigkeit und chemische Stoffe,
iv) für substraktive Farbmischung die geeigneten Farbtöne aufweisen,
v) einen hohen molaren Absorptionskoeffizienten aufweisen,
vi) bei Lagerung des Transferblattes nicht auskristallisieren,
vii) technisch leicht zugänglich sein.

Die Forderungen i), iii), vii), und insbesondere iv) und v) sind erfahrungsgemäß bei den Cyanfarbstoffen besonders schwierig zu erfüllen.

Daher entsprechen die meisten der bekannten, für den thermischen Transferdruck verwendeten Cyanfarbstoffe nicht dem geforderten Anforderungsprofil.

Aus dem Stand der Technik sind bereits Farbstoffe bekannt, die in Thermotransferdruckverfahren zur Anwendung kommen. So sind beispielsweise in der EP-A-216 483 und EP-A-258 856 Azofarbstoffe beschrieben, die Diazokomponenten auf Thiophenbasis und Kupplungskomponenten auf Anilinbasis aufweisen.

Weiterhin sind aus der EP-A- 218 937 für diesen Zweck Disazofarbstoffe auf Thiophen- und Anilinbasis bekannt.

Aufgabe der vorliegenden Erfindung war es, ein Verfahren zur Übertragung von Farbstoffen bereitzustellen, wobei die Farbstoffe die obengenannten Forderungen i) bis vii) möglichst gut erfüllen sollten,

Es wurde nun gefunden, daß die Übertragung von Azofarbstoffen von einem Träger auf ein mit Kunststoff beschichtetes Papier durch Diffusion mit Hilfe eines Thermokopfes vorteilhaft gelingt, wenn man einen Träger verwendet, auf dem sich ein oder mehrere Azofarbstoffe der Formel I befinden. in der
- R¹ und R²: gleich oder verschieden sind und unabhängig voneinander jeweils Alkyl, Alkanoyloxyalkyl, Alkoxycarbonyloxyalkyl oder Alkoxycarbonylalkyl, wobei die Reste jeweils bis zu 20 Kohlenstoffatomen aufweisen und durch Phenyl, C₁-C₄-Alkylphenyl, C₁-C₄-Alkoxyphenyl, Benzoyloxy, C₁-C₄-Alkylbenzyloxy, C₁-C₄-Alkoxybenzyloxy, Halogen, Hydroxy oder Cyano substituiert sein können, Wasserstoff, gegebenenfalls durch C₁-C₂₀-Alkoxy oder Halogen substituiertes Phenyl, gegebenenfalls durch C₁-C₂₀-Alkyl. C₁-C₂₀-Alkoxy oder Halogen substituiertes Benzyl oder einen Rest der Formel II worin
- Y: für C₂-C₆-Alkylen
- m: für 1, 2, 3, 4, 5 oder 6 und
- R⁶: für C₁-C₄-Alkyl oder gegebenenfalls durch C₁-C₄-Alkyl oder C₁-C₄-Alkoxy substituiertes Phenyl stehen,
- R³: Wasserstoff, C₁-C₁₀-Alkyl, C₁-C₁₀-Alkoxy oder den Rest -NH-CO-R¹, wobei R¹ die obengenannte Bedeutung besitzt,
- R⁴: Wasserstoff, Chlor, C₁-C₄-Alkyl, C₁-C₄-Alkoxy, C₁-C₄-Alkylthio oder gegebenenfalls durch C₁-C₄-Alkyl, C₁-C₄-Alkoxy oder Halogen substituiertes Phenyl und
- R⁵: Cyano oder den Rest -CO-OR¹, -CO-NHR¹ oder -CO-NR¹R², wobei R¹ und R² jeweils die obengenannte Bedeutung besitzen, bedeuten,
wobei R⁵ nicht Cyano oder C₁-C₄-Alkoxycarbonyl bedeutet, wenn R⁴ Wasserstoff oder Chlor ist.

Die oben ausgenommenen Verbindungen sind in der EP-A- 302 628 beschrieben, die für alle benannten Vertragsstaaten Stand der Technik gemäß Art. 54 (3) EPÜ ist.

Die EP-A- 133 011 und die EP-A- 133 012 behandeln den Aufbau eines Nehmerblatts beim Farbstofftransfer.

Alle in der obengenannten Formel I auftretenden Alkylreste können sowohl geradkettig als auch verzweigt sein.

Reste Y in Formel I sind z.B. Ethylen, 1,2- oder 1,3-Propylen, 1,2-, 1,3-, 1,4- oder 2,3-Butylen, Pentamethylen, Hexamethylen oder 2-Methylpentamethylen.

Geeignete Reste R¹, R², R³, R⁴ und R⁶ in Formel I sind z.B. Methyl, Ethyl, Propyl, Isopropyl, Butyl, Isobutyl, sec-Butyl oder tert-Butyl.

Reste R¹, R² und R³ sind weiterhin z.B. Pentyl, Isopentyl, Neopentyl, tert-Pentyl, Hexyl, 2-Methylpentyl` Heptyl, Octyl, 2-Ethylhexyl, Isooctyl, Nonyl, Isononyl, Decyl oder Isodecyl.

Reste R¹ und R² sind weiterhin z.B. Undecyl, Dodecyl. Tridecyl, Isotridecyl, Tetradecyl, Pentadecyl, Hexadecyl, Heptadecyl, Octadecyl, Nonadecyl oder Eicosyl. (Die Bezeichnungen Isooctyl, Isononyl, Isodecyl und Isotridecyl sind Trivialbezeichnungen und stammen von den nach der Oxosynthese erhaltenen Alkoholen (vgl. dazu Ullmanns Enzyklopadie der technischen Chemie, 4. Auflage, Band 7, Seiten 215 bis 217 sowie Band 11, Seiten 435 und 436).)

Reste R³ und R⁴ sind weiterhin beispielsweise Methoxy, Ethoxy, Propoxy, Isopropoxy, Butoxy, Isobutoxy oder sec-Butoxy.

Reste R³ sind weiterhin z.B. Pentyloxy, Isopentyloxy, Neopentyloxy, Hexyloxy, Heptyloxy, Octyloxy, 2-Ethylhexyloxy, Nonyloxy oder Decyloxy.

Reste R⁴ sind weiterhin z.B. Methylthio, Ethylthio, Propylthio, Isopropylthio oder Butylthio.

Reste R¹ und R² sind weiterhin z.B. Benzyl, 1- oder 2-Phenylethyl,

Vorzugsweise verwendet man im erfindungsgemäßen Verfahren einen Träger, auf dem sich ein oder mehrere Azofarbstoffe der Formel I befinden, in der
- R¹ und R²: unabhängig voneinander Alkyl, Alkanoloxyalkyl oder Alkyloxycarbonylalkyl, wobei diese Reste jeweils bis zu 12 Kohlenstoffatome aufweisen und durch Phenyl, C₁-C₄-Alkylphenyl, C₁-C₄-Alkoxyphenyl, Hydroxy oder Cyano substituiert sein können, gegebenenfalls durch C₁-C₁₂-Alkyl oder C₁-C₁₂-Alkoxy substituiertes Phenyl, gegebenenfalls durch C₁-C₁₂-Alkyl oder C₁-C₁₂-Alkoxy substituiertes Benzyl oder einen Rest der Formel II worin
- Y: für C₂-C₄-Alkylen,
- m: für 1, 2, 3 oder 4 und
- R⁶: für C₁-C₄-Alkyl oder gegebenenfalls durch C₁-C₄-Alkyl oder C₁-C₄-Alkoxy substituiertes Phenyl stehen,
- R³: Wasserstoff, C₁-C₆-Alkyl, C₁-C₆-Alkoxy oder den Rest -NH-CO-R¹, wobei R¹ die zuletztgenannte obige Bedeutung besitzt,
- R⁴: Wasserstoff, Chlor, C₁-C₄-Alkyl, C₁-C₄-Alkoxy oder Phenyl und
- R⁵: Cyano oder den Rest -CO-OR¹-CO-NHR¹ oder -CO-NR¹R², wobei R¹ und R² jeweils die zuletztgenannte obige Bedeutung besitzen, bedeuten.

Insbesondere verwendet man im neuen Verfahren einen Träger, auf dem sich ein oder mehrere Azofarbstoffe der Formel I befinden, in der
- R¹ und R²: unabhängig voneinander C₁-C₁₂-Alkyl, das gegebenenfalls durch Cyano, Phenyl, C₁-C₄-Alkylphenyl oder C₁-C₄-Alkoxyphenyl substituiert ist, oder einen Rest der Formel III worin
- n: für 1, 2, 3 oder 4 und
- R⁷: für C₁-C₄-Alkyl oder Phenyl stehen,
- R³: Wasserstoff, Methyl, Methoxy oder Acetylamino,
- R⁴: Chlor und
- R⁵: den Rest -CO-OR¹, -CO-NHR¹ oder -CO-NR¹ R², wobei R¹ und R² jeweils die letztgenannte obige Bedeutung besitzen, bedeuten.

Besonders gute Ergebnisse erzielt man, wenn man einen Träger verwendet, auf dem sich ein oder mehrere Azofarbstoffe der Formel I befinden, in der R² für C₁-C₆ -Alkyl steht und R¹ die zuletztgenannte obige Bedeutung besitzt oder insbesondere ebenfalls C₁-C₆-Alkyl bedeutet.

Man erzielt weiterhin besonders günstige Ergebnisse, wenn man einen Träger verwendet, auf dem sich ein oder mehrere Azofarbstoffe der Formel I befinden, in der R⁵ Cyano oder den Rest -CO-OR¹ bedeutet, worin R¹ für Alkyl, Alkanoyloxyalkyl oder Alkyloxycarbonylalkyl, wobei diese Reste jeweils bis zu 12 Kohlenstoffatomen aufweisen können, oder für den Rest der obengenannten Formel III, in der n und R⁷ jeweils die obengenannte Bedeutung besitzen, oder R⁷ insbesondere für C₁-C₆-Alkyl steht.

Die Farbstoffe der Formel I sind aus der EP-A- 201 896 bekannt oder können nach den dort genannten Methoden erhalten werden.

Im Vergleich zu den bei den bekannten Verfahren verwendeten Farbstoffen zeichnen sich die beim erfindungsgemäßen Verfahren übertragenen Farbstoffe im allgemeinen durch verbesserte Migrationseigenschaften im Aufnahmemedium bei Raumtemperatur, leichtere thermische Transferierbarkeit, höhere photochemische Stabilität, leichtere technische Zugänglichkeit, bessere Resistenz gegen Feuchtigkeit und chemische Stoffe, höhere Farbstärke, bessere Löslichkeit und insbesondere durch höhere Farbtonreinheit aus.

Weiterhin ist überraschend, daß die Farbstoffe der Formel I gut transferierbar sind, obwohl sie ein relativ hohes Molekulargewicht besitzen.

Zur Herstellung der für das neue Verfahren benötigten Farbstoffträger werden die Farbstoffe in einem geeigneten organischen Lösungsmittel, z. B. Chlorbenzol, Isobutanol, Methylethylketon` Methylenchlorid, Toluol, Tetrahydrofuran oder deren Mischungen mit einem oder mehreren Bindemitteln, gegebenenfalls unter Zugabe von Hilfsmitteln, zu einer Druckfarbe verarbeitet. Diese enthält den Farbstoff vorzugsweise in molekular-dispers gelöster Form. Die Druckfarbe wird mittels einer Rakel auf den inerten Träger aufgetragen und die Färbung an der Luft getrocknet.

Als Bindemittel kommen alle Resins oder Polymermaterialien in Betracht, welche in organischen Lösungsmitteln löslich sind und den Farbstoff an den inerten Träger abriebfest zu binden vermögen. Dabei werden solcheAls Bindemittel kommen alle Resins oder Polymermaterialien in Betracht, welche in organischen Lösungsmitteln löslich sind und den Farbstoff an den inerten Träger abriebfest zu binden vermögen. Dabei werden solche Bindemittel bevorzugt, welche den Farbstoff nach Trocknung der Druckfarbe an der Luft in Form eines klaren, transparenten Films aufnehmen, ohne daß dabei eine sichtbare Auskristallisation des Farbstoffes auftritt.

Beispiele für solche Bindemittel sind Cellulosederivate, z. B. Methylcellulose, Ethylcellulose, Ethylhydroxyethylcellulose, Hydroxypropylcellulose, Celluloseacetat oder Celluloseacetobutyrat, Stärke, Alginate, Alkylresins, Vinylresins, Polyvinylalkohol, Polyvinylacetat, Polyvinylbutyrat oder Polyvinylpyrrolidone. Weiterhin kommen Polymere und Copolymere von Acrylaten oder deren Derivate, wie Polyacrylsäure, Polymethylmethacrylat oder Styrolacrylatcopolymere, Polyesterresins, Polyamidresins, Polyurethanresins oder natürliche CH-Resins, wie Gummi Arabicum, als Bindemittel in Betracht. Weitere geeignete Bindemittel sind in der DE-A- 3 524 519 beschrieben.

Bevorzugte Bindemittel sind Ethylcellulose oder Ethylhydroxyethylcellulose mittlerer bis kleiner Viskositätseinstellungen.

Das Verhältnis Bindemittel zu Farbstoff variiert vorzugsweise zwischen 5:1 und 1:1.

Als Hilfsmittel kommen Trennmittel in Betracht, wie sie in der EP-A-227 092, EP-A-192 435 oder den dort zitierten Patentanmeldungen spezifiziert sind, darüber hinaus besonders organische Additive, welche das Auskristallisieren der Transferfarbstoffe bei Lagerung und beim Erhitzen des Farbbandes verhindern. z. B. Chlolesterin oder Vanillin.

Inerte Träger sind z. B. Seiden-, Lösch- oder Pergaminpapier oder Kunststoffolien mit guter Wärmebeständigkeit, z. B. gegebenenfalls metallbeschichteter Polyester, Polyamid oder Polyimid. Der inerte Träger wird auf der dem Thermokopf zugewandten Seite gegebenenfalls zusätzlich mit einer Gleitmittelschicht (Slipping layer) beschichtet, um ein Verkleben des Thermokopfes mit dem Trägermaterial zu verhindern. Geeignete Gleitmittel werden z. B. in der EP-A-216 483 oder EP-A-227 095 beschrieben. Die Dicke des Farbstoff-Trägers beträgt im allgemeinen 3 bis 30 µm, vorzugsweise 5 bis 10 µm.

Als Farbstoffnehmerschicht kommen prinzipiell alle temperaturstabilen Kunststoffschichten mit Affinität zu den zu transferierenden Farbstoffen in Betracht. Ihre Glasumwandlungstemperatur sollte unter 150° C liegen. Beispielhaft sind modifizierte Polycarbonate oder Polyester zu nennen. Geeignete Rezepturen für die Nehmerschichtzusammensetzung werden z. B. in der EP-A-227 094, EP-A-133 012, EP-A-133 011, EP-A-111 004, JP-A- 199 997/1986, JP-A- 283 595/1986, JP-A- 237 694/1986 oder JP-A- 127 392/1986 ausführlich beschrieben.

Die Übertragung erfolgt mittels eines Thermokopfes, der auf eine Temperatur von ≧ 300 ° C aufheizbar sein muß, damit der Farbstofftransfer im Zeitbereich t: 0 < t < 15 msec erfolgen kann. Dabei migriert der Farbstoff aus dem Transferblatt und diffundiert in die Oberflächenbeschichtung des Aufnahmemediums.

Einzelheiten der Herstellung können den Beispielen entnommen werden, in denen sich Angaben über Prozente, sofern nicht anders vermerkt, auf das Gewicht beziehen.

### Transfer der Farbstoffe

Um das Transferverhalten der Farbstoffe quantitativ und in einfacher Weise prüfen zu können, wurde der Thermotransfer mit großflächigen Heizbacken statt eines Thermokopfes durchgeführt, wobei die Transfertemperatur im Bereich 70 ° C < T < 120 ° C variierte und die Transferzeit auf 2 Minuten festgelegt wurde.
A) Allgemeines Rezept für die Beschichtung der Träger mit Farbstoff:
   1 g Bindemittel wurde in 8 ml Toluol/Ethanol (8:2 v/v) bei 40 bis 50 ° C gelöst. Dazu wurde eine Lösung aus 0,25 g Farbstoff (und gegebenenfalls Hilfsmittel) in 5 ml Tetrahydrofuran eingerührt. Die so erhaltene Druckpaste wurde mit einer 80 µm Rakel auf eine Polyesterfolie (Dicke: 6 bis 10 µm) abgezogen und mit einem Fön getrocknet.
B) Prüfung auf thermische Transferierbarkeit
   Die verwendeten Farbstoffe wurden in der folgenden Weise geprüft:
   Die den zu prüfenden Farbstoff in der Beschichtungsmasse (Vorderseite) enthaltende Polyesterfolie (Geber) wurde mit der Vorderseite auf kommerziell erhältliches Hitachi Color Video Print Paper (Nehmer) gelegt und aufgedrückt. Geber/Nehmer wurden dann mit Aluminiumfolie umwickelt und zwischen zwei beheizten Platten bei verschiedener Temperatur T (im Temperaturintervall 70° C < T < 120° C) erhitzt. Die in die glänzende Kunststoffschicht des Nehmens diffundierte Farbstoffmenge ist proportional der optischen Dichte (= Extinktion A). Letztere wurde photometrisch bestimmt. Trägt man den Logarithmus der im Temperaturintervall zwischen 80 und 110° C gemessenen Extinktion A der angefärbten Nehmerpapiere gegen die zugehörige reziproke absolute Temperatur auf, so erhält man Geraden, aus deren Steigung die Aktivierungsenergie ΔE_{T} für das Transferexperiment berechnet wird:${\text{ΔE}}_{\text{T}} \text{= 2.3 · R ·} \frac{\text{ΔlogA}}{\text{Δ} \left[\frac{\text{1}}{\text{T}}\right]}$
Zur vollständigen Charakterisierung wurde aus den Auftragungen zusätzlich die Temperatur T*[ °C] entnommen, bei der die Extinktion A der angefärbten Nehmerpapiere den Wert 2 erreicht.

Die in folgenden Tabellen genannten Farbstoffe wurden nach A) verarbeitet und die erhaltenen, mit Farbstoff beschichteten Träger nach B) auf das Transferverhalten geprüft. In der Tabelle sind jeweils die Thermotransferparameter T* und ΔE_{T}, die Absorptionsmaxima der Farbstoffe λₘₐₓ (gemessen in Methylenchlorid), die verwendeten Bindemittel und die Hilfsmittel aufgeführt.

Dabei gelten folgende Abkürzungen:
- B =: Bindemittel (EC = Ethylcellulose, EHEC = Ethylhydroxyethylcellulose,
- MS =: Mischung aus Polyvinylbutyrat und Ethylcellulose im Gewichtsverhältnis 2:1)
- F =: Farbstoff
- HM =: Hilfsmittel (Chol = Cholesterin)

In analoger Weise können die In der folgenden Tabelle 4 aufgeführten Farbstoffe der Formel übertragen werden.

## Patentansprüche

1. Verfahren zur Übertragung von Azofarbstoffen von einem Träger auf ein mit Kunststoff beschichtetes Papier durch Diffusion mit Hilfe eines Thermokopfes, dadurch gekennzeichnet, daß man einen Träger verwendet, auf dem sich ein oder mehrere Azofarbstoffe der Formel I befinden, in der
R¹ und R² gleich oder verschieden sind und unabhängig voneinander jeweils Alkyl, Alkanoyloxyalkyl, Alkoxycarbonyloxyalkyl oder Alkoxycarbonylalkyl, wobei diese Reste jeweils bis zu 20 Kohlenstoffatome aufweisen und durch Phenyl, C₁-C₄-Alkylphenyl, C₁-C₄-Alkoxyphenyl, Benzyloxy. C₁-C₄-Alkylbenzyloxy, C₁-C₄-Alkoxybenzyloxy, Halogen, Hydroxy oder Cyano substituiert sein können, Wasserstoff, gegebenenfalls durch C₁-C₂₀-Alkyl. C₁-C₂₀-Alkoxy oder Halogen substituertes Phenyl, gegebenenfalls durch C₁-C₂₀-Alkyl, C₁-C₂₀-Alkoxy oder Halogen substituiertes Benzyl oder einen Rest der Formel II worin
Y für C₂-C₆-Alkylen
m für 1, 2, 3, 4, 5 oder 6 und
R⁶ für C₁-C₄-Alkyl oder gegebenenfalls durch C₁-C₄-Alkyl oder C₁-C₄-Alkoxy substituiertes Phenyl stehen,
R³ Wasserstoff, C₁-C₁₀-Alkyl, C₁-C₁₀-Alkoxy oder den Rest -NH-CO-R¹, wobei R¹ die obengenannte Bedeutung besitzt.
R⁴ Wasserstoff, Chlor, C₁-C₄-Alkyl, C₁-C₄-Alkoxy, C₁-C₄-Alkylthio oder gegebenenfalls durch C₁-C₄-Alkyl, C₁-C₄-Alkoxy oder Halogen substituiertes Phenyl und
R⁵ Cyano oder den Rest -CO-OR¹, -CO-NHR¹ oder -CO-NR¹ R², wobei R¹ und R² jeweils die obengenannte Bedeutung besitzen, bedeuten,
wobei R⁵ nicht Cyano oder C₁-C₄-Alkoxycarbonyl bedeutet, wenn R⁴ Wasserstoff oder Chlor ist.

2. Verfahren gemäß Anspruch 1, dadurch gekennzeichnet, daß man einen Träger verwendet, auf dem sich ein oder mehrere Azofarbstoffe der Formel I befinden, in der
R¹ und R² unabhängig voneinander Alkyl, Alkanoyloxyalkyl oder Alkyloxycarbonylalkyl, wobei diese Reste jeweils bis zu 12 Kohlenstoffatome aufweisen und durch Phenyl, C₁-C₄-Alkylphenyl, C₁-C₄-Alkoxyphenyl, Hydroxy oder Cyano substituiert sein Können, gegebenenfalls durch C₁-C₁₂-Alkyl oder C₁-C₁₂-Alkoxy substituiertes Phenyl, gegebenenfalls durch C₁-C₁₂-Alkyl oder C₁-C₁₂-Alkoxy substituiertes Benzyl oder einen Rest der Formel II worin
Y für C₂-C₄-Alkylen,
m für 1, 2, 3 oder 4 und
R⁶ für C₁-C₄-Alkyl oder gegebenenfalls durch C₁-C₄-Alkyl oder C₁-C₄-Alkoxy substituiertes Phenyl stehen,
R³ Wasserstoff, C₁-C₆-Alkyl, C₁-C₆-Alkoxy oder den Rest -NH-CO-R¹, wobei R¹ die obengenannte Bedeutung besitzt,
R⁴ Wasserstoff, Chlor, C₁-C₄-Alkyl, C₁-C₄-Alkoxy oder Phenyl und
R⁵ Cyano oder den Rest -CO-OR¹, -CO-NHR¹ oder -CO-NR¹R², wobei R¹ und R² jeweils die obengenannte Bedeutung besitzen, bedeuten.

3. Verfahren gemäß Anspruch 1, dadurch gekennzeichnet, daß man einen Träger verwendet, auf dem sich ein oder mehrere Azofarbstoffe der Formel I befinden, in der
R¹ und R² unabhängig voneinander C₁-C₁₂-Alkyl, das gegebenenfalls durch Cyano, Phenyl, C₁-C₄-Alkylphenyl oder C₁-C₄-Alkoxyphenyl substituiert ist, oder einen Rest aer Formel III worin
n für 1, 2, 3 oder 4 und
R⁷ für C₁-C₄-Alkyl oder Phenyl stehen,
R³ Wasserstoff, Methyl, Methoxy oder Acetylamino,
R⁴ Chlor und
R⁵ den Rest -CO-OR¹, -CO-NHR¹ oder -CO-NR¹R², wobei R¹ und R² jeweils die obengenannte Bedeutung besitzen, bedeuten.

## Claims

1. A process for transferring azo dyes from a substrate to a polymer-coated paper by diffusion with the aid of a thermal printing head, which comprises using a transfer comprising one or more azo dyes of the formula I where
R¹ and R² are identical or different and each is independently of the other alkyl, alkanoyloxyalkyl, alkoxycarbonyloxyalkyl or alkoxycarbonylalkyl, which each may have up to 20 carbon atoms and be substituted by phenyl, C₁-C₄-alkylphenyl, C₁-C₄-alkoxyphenyl, benzyloxy, C₁-C₄-alkylbenzyloxy, C₁-C₄-alkoxybenzyloxy, halogen, hydroxyl or cyano, or are each hydrogen, unsubstituted or C₁-C₂₀-alkyl-, C₁-C₂₀-alkoxy- or halogen-substituted phenyl, unsubstituted or C₁-C₂₀-alkyl-, C₁-C₂₀-alkoxy- or halogen-substituted benzyl or a radical of the formula II where
Y is C₂-C₆-alkylene,
m is 1, 2, 3, 4, 5 or 6 and
R⁶ is C₁-C₄-alkyl or unsubstituted or C₁-C₄-alkyl- or C₁-C₄-alkoxy-substituted phenyl,
R³ is hydrogen, C₁-C₁₀-alkyl, C₁-C₁₀-alkoxy or -NH-CO-R¹, where R¹ is as defined above,
R⁴ is hydrogen, chlorine, C₁-C₄-alkyl, C₁-C₄-alkoxy, C₁-C₄-alkylthio or unsubstituted or C₁-C₄-alkyl-, C₁-C₄-alkoxy- or halogen-substituted phenyl and
R⁵ is cyano or -CO-OR¹, -CO-NHR¹ or -CO-NR¹R², where R¹ and R² are each as defined above, but R⁵ is not cyano or C₁-C₄-alkoxycarbonyl when R⁴ is hydrogen or chlorine.

2. A process as claimed in claim 1, wherein the transfer used comprises one or more azo dyes of the formula I where
R¹ and R² are each independently of the other alkyl, alkanoyloxyalkyl or alkyloxycarbonylalkyl, each of which may have up to 12 carbon atoms and be substituted by phenyl, C₁-C₄-alkylphenyl, C₁-C₄-alkoxyphenyl, hydroxyl or cyano, or are each independently of the other unsubstituted or C₁-C₁₂-alkyl- or C₁-C₁₂-alkoxy-substituted phenyl, unsubstituted or C₁-C₁₂-alkyl- or C₁-C₁₂-alkoxy-substituted benzyl or a radical of the formula II where
Y is C₂-C₄-alkylene,
m is 1, 2, 3 or 4 and
R⁶ is C₁-C₄-alkyl or unsubstituted or C₁-C₄-alkyl- or C₁-C₄-alkoxy-substituted phenyl,
R³ is hydrogen, C₁-C₆-alkyl, C₁-C₆-alkoxy or -NH-CO-R¹, where R¹ is as defined above,
R⁴ is hydrogen, chlorine, C₁-C₄-alkyl, C₁-C₄-alkoxy or phenyl and
R⁵ is cyano or -CO-OR¹, -CO-NHR¹ or -CO-NR¹R², where R¹ and R² are each as defined above.

3. A process as claimed in claim 1, wherein the transfer used comprises one or more azo dyes of the formula I where
R¹ and R² are each independently of the other C₁-C₁₂-alkyl which may be substituted by cyano, phenyl, C₁-C₄-alkylphenyl or C₁-C₄-alkoxyphenyl, or a radical of the formula III where
n is 1, 2, 3 or 4 and
R⁷ is C₁-C₄-alkyl or phenyl,
R³ is hydrogen, methyl, methoxy or acetylamino,
R⁴ is chlorine and
R⁵ is -CO-OR¹, -CO-NHR¹ or -CO-NR¹R², where R¹ and R² are each as defined above.

## Revendications

1. Procédé pour le transfert de colorants azoïques entre un support et un papier enduit de matière plastique par diffusion à l'aide d'une tête thermique, caractérisé en ce qu'on utilise un support sur lequel se trouvent un ou plusieurs colorants azoïques de formule I dans laquelle
R¹ et R² sont identiques ou différents et représentent chacun, indépendamment l'un de l'autre, un reste alkyle, alcanoyloxyalkyle, alcoxycarbonyloxyalkyle ou alcoxycarbonylalkyle, ces restes pouvant comporter chacun jusqu'à 20 atomes de carbone et pouvant être substitués par des groupements phényle, alkyl(en C₁-C₄)phényle, alcoxy(en C₁-C₄)phényle, benzyloxy, alkyl(en C₁-C₄)benzyloxy, alcoxy(en C₁-C₄)benzyloxy, halogéno, hydroxy ou cyano, un atome d'hydrogène, un reste phényle éventuellement substitué par un groupement alkyle en C₁-C₂₀, alcoxy en C₁-C₂₀ ou halogéno, un reste benzyle éventuellement substitué par un groupement alkyle en C₁-C₂₀, alcoxy en C₁-C₂₀ ou halogéno, ou un reste de formule II
[-Y-O]ₘR⁶ (II)
où
Y est mis pour un reste alkylène en C₂-C₆,
m est mis pour 1, 2, 3, 4, 5 ou 6 et
R⁶ est mis pour un reste alkyle en C₁-C₄ ou phényle éventuellement substitué par un groupement alkyle en C₁-C₄ ou alcoxy en C₁-C₄,
R³ représente un atome d'hydrogène, un reste alkyle en C₁-C₁₀, alcoxy en C₁-C₁₀ ou le reste -NH-CO-R¹, R¹ ayant la signification donnée ci-dessus,
R⁴ représente un atome d'hydrogène, de chlore ou un reste alkyle en C₁-C₄, alcoxy en C₁-C₄, alkyl(en C₁-C₄)thio ou phényle éventuellement substitué par un groupement alkyle en C₁-C₄, alcoxy en C₁-C₄ ou par un atome d'halogène, et
R⁵ représente un groupement cyano ou le reste -CO-OR¹,-CO-NHR¹ ou -CONR¹R², R¹ et R² ayant chacun la signification donnée ci-dessus, et R⁵ ne représentant pas un groupement cyano ou alcoxy(en C₁-C₄)carbonyle lorsque R⁴ est un atome d'hydrogène ou de chlore.

2. Procédé selon la revendication 1, caractérisé en ce qu'on utilise un support sur lequel se trouvent un ou plusieurs colorants azoïques de formule I, dans laquelle
R¹ et R² représentent chacun, indépendamment l'un de l'autre, un reste alkyle, alcanoyloxyalkyle, ou alkyloxycarbonylalkyle, ces restes pouvant comporter chacun jusqu'à 12 atomes de carbone et pouvant être substitués par des groupements phényle, alkyl(en C₁-C₄)phényle, alcoxy(en C₁-C₄)phényle, hydroxy ou cyano, un reste phényle éventuellement substitué par un groupement alkyle en C₁-C₁₂ ou alcoxy en C₁-C₁₂, un reste benzyle éventuellement substitué par un groupement alkyle en C₁-C₁₂ ou alcoxy en C₁-C₁₂, ou un reste de formule II
[-Y-O]ₘ-R⁶ (II)
où
Y est mis pour un reste alkylène en C₂-C₄,
m est mis pour 1, 2, 3, ou 4 et
R⁶ est mis pour un reste alkyle en C₁-C₄ ou phényle éventuellement substitué par un groupement alkyle en C₁-C₄ ou alcoxy en C₁-C₄,
R³ représente un atome d'hydrogène, un reste alkyle en C₁-C₆, alcoxy en C₁-C₆ ou le reste -NH-CO-R¹, R¹ ayant la signification donnée ci-dessus,
R⁴ représente un atome d'hydrogène, de chlore ou un reste alkyle en C₁-C₄, alcoxy en C₁-C₄, ou phényle, et
R⁵ représente un groupement cyano ou le reste -CO-OR¹, -CO-NHR¹ ou -CONR¹R², R¹ et R² ayant chacun la signification donnée ci-dessus.

3. Procédé selon la revendication 1, caractérisé en ce qu'on utilise un support sur lequel se trouvent un ou plusieurs colorants azïques de formule I, dans laquelle
R¹ et R² représentent chacun, indépendamment l'un de l'autre, un reste alkyle en C₁-C₁₂ qui est éventuellement substitué par un groupement cyano, phényle, alkyl(en C₁-C₄)phényle ou alcoxy(en C₁-C₄)phényle, ou un reste de formule III
[-CH₂-CH₂-O]ₙ-R⁷ (III)
où
n est mis pour 1, 2, 3, ou 4 et
R⁷ est mis pour un reste alkyle en C₁-C₄ ou phényle,
R³ représente un atome d'hydrogène ou un reste méthyle, méthoxy ou acétylamino,
R⁴ représente un atome de chlore et
R⁵ représente le reste -CO-OR¹, -CO-NHR¹ ou -CONR¹R², R¹ et R² ayant chacun la signification donnée ci-dessus.
